# EUROPÄISCHE PATENTSCHRIFT

(11) **EP 0 108 232 B1**
(45) Veröffentlichungstag und Bekanntmachung des Hinweises auf die Patenterteilung: **15.11.1989**
(21) Anmeldenummer: 83109472.7
(22) Anmeldetag: 23.09.1983
(51) Int. Cl.: C21B 13/02, C22B 5/12

(54) **Verfahren zur Schmelzreduktion von Metallerz**
Process for the reduction of molten metal ores
Procédé pour la réduction de minerais métalliques en fusion

(30) Priorität: 07.10.1982 DE 3237144; 04.11.1982 DE 3240656
(43) Veröffentlichungstag der Anmeldung: 16.05.1984
(73) Patentinhaber: Thyssen Edelstahlwerke AG, 40211 Düsseldorf (DE)
(72) Erfinder: Brandis, Helmut, Dr.-Ing., D-4150 Krefeld (DE); Thielmann, Rainer, Dr.-Ing., D-4150 Krefeld (DE)

(56) Entgegenhaltungen:
- DE-A- 1 458 797
- DE-A- 2 048 827
- DE-B- 1 583 941
- DE-C- 201 178
- DE-C- 605 975
- US-A- 1 105 001
- US-A- 2 865 733
- STAHL UND EISEN, Band 101, Nr. 13-14, 01.07.1981, Düsseldorf S. EKETORP "Gedanken zur Stahlerzeugung im Jahre 2000", Seiten 82-89
- STAHL UND EISEN, Band 101, Nr. 13-14, 01.07.1981 R. THIELMANN et al. "Herstellung von Roheisen und Stahlvorschmelzen aus Feinerzen durch Schmelzreduktion", Seiten 71-81
- Stahl und Eisen, 106 (1986), S. 421-429
- Scandinavian Journal of Metallurgy 4 (1975), S. 205-210

## Beschreibung

Die Erfindung betrifft ein Verfahren zur Herstellung von Metallen oder Metallegierungen durch Schmelzreduktion von Erz oder Erzgemischen mit Hilfe von Kohle und/oder Prozeßgas als Reduktionsmittel in einem Reaktionsgefäß, wie einem Konverter oder Schachtofen, wobei das Reduktionsmittel mit Sauerstoff in eine im Reaktionsgefäß erzeugte flüssige Erzsäule eingebracht wird.

Schmelzreduktionsverfahren bieten die Möglichkeit, feinkörnige Erze als Einsatzstoffe ohne aufwendige Vorbereitung zu nutzen. Durch die hohe Energiekonzentration und die günstigen Stofftransportbedingungen in den flüssigen Phasen ist die volumenspezifische Reaktionsgeschwindigkeit wesentlich größer als bei konventionellen Reduktionsverfahren.

Aus der US-A-1 105 901 war es bekannt, Eisenerz wie in einem Hochofenprozeß mit Hilfe von Öl als Reduktionsmittel und Sauerstoff zu Metall zu reduzieren und gleichzeitig zu schmelzen. Dabei soll wenn nötig eine Karburierung der Schmelze möglich sein. Spezielle Angaben zur Steuerung des Reduktionsprozesses sind in dieser Schrift nicht genannt.

Schmelzreduktion von Metallerzen zur Erzeugung insbesondere von Roheisen oder Stahl wird in vielfältiger Weise durchgeführt, wobei unterschiedliche Gefäße, wie Schacht- oder Hochofen, Elektroofen oder Konverter verwendet werden. Eine Übersicht über die bisher angewendeten Verfahrenstechniken der Schmelzreduktion haben R. Thielmann und R. Steffen in der Zeitschrift "Stahl und Eisen" 101 (1981), Seiten 841/51 gegeben. Prinzipiell erfolgt die Schmelzreduktion in der Weise, daß in abgestimmten Mengen Erz und Kohle von oben in das Reaktionsgefäß chargiert werden und Prozeßgas, meist Luft oder Sauerstoff, eingeblasen wird. Dabei ist es zur Erhöhung der Wirtschaftlichkeit der Verfahrensweise meist erforderlich, das Erz vorzureduzieren. Durch getrennte Öffnungen wird das schmelzflüssige Metall oder die Metallegierung und die auf dem Metallschmelzbad schwimmende flüssige Schlacke aus dem Reaktionsgefäß abgezogen.

Im einzelnen werden in dieser Schrift folgende Verfahren abgehandelt:
- Rotorverfahren
- Einblasverfahren
- Elektroofen-Verfahren
- Plasmaverfahren.

Das Rotorverfahren ist gekennzeichnet durch das Chargieren von Erz mit Kohle in ein rotierendes Gefäß, in welchem dann die Erzreduktion und gleichzeitige Erschmelzung des Eisens stattfindet. Durch die Gefäßrotation trennen sich Schlacke und Metallschmelze aufgrund ihrer unterschiedlichen Dichte.

Beim Einblasverfahren werden Feinerz und Kohle in die Schmelze eingeblasen, wobei von außen auf elektroinduktivem Weg Wärme zugeführt wird.

Das Elektroofen-Verfahren ist das großtechnisch am meisten gebräuchliche. Erz, Schrott und Kohle werden stückig in den Ofen chargiert und durch Elektrolichtbögen aufgeschmolzen.

Die Reduktion des Erzes erfolgt beim Aufschmelzprozeß, wobei zusätzlich Sauerstoff eingeblasen wird, um eine vollständige Verbrennung des CO zu Co₂ zu bewirken.

Beim Plasmaverfahren wird Erz geschmolzen und gleichzeitig reduziert. Das Verfahren entspricht prinzipiell dem Hochofen-Prozeß, lediglich die Energiequelle (Plasmabrenner) stellt eine Besonderheit gegenüber dem herkömmlichen Hochofenprozeß dar.

Als nachteilig wird bei den bekannten Schmelzreduktionsverfahren empfunden, daß sie nicht einstufig durchgeführt werden können, sondern entweder für die Abgasaufbereitung, die Erzvorbereitung zusätzliche Verfahrensstufen, Energie und Anlagen bedingen.

Der Erfindung liegt daher die Aufgabe zugrunde, ein Schmelzreduktionsverfahren für Metallerze oder -oxide anzugeben, bei dem in einstufiger Arbeitsweise der gesamte Energieinhalt des verwendeten Reduktionsmittels ausgenutzt und damit auf zusätzliche Maßnahmen, wie Abgasreinigung oder Erzvorreduktion, verzichtet werden kann.

Zur Lösung dieser Aufgabe wird erfindungsgemäß vorgeschlagen, daß das Reduktionsmittel und Sauerstoff in einer solchen Höhe oberhalb des sich im Reaktionsgefäß bildenden Metallschmelzbades in die aus einer Mischung aus den der gewünschten Zusammensetzung des fertig legierten Stahls oder einer Stahlvorschmelze entsprechenden Komponenten Eisenerz, Chromerz und Erze oder Oxide anderer Legierungselemente bestehende Erzsäule eingebracht und gemeinsam zumindest teilweise unter Bildung einer Suspension verflüssigt werden, daß die reduzierten nach unten absinkenden Metalltropfen kohlenstoffarm in das Metallschmelzbad gelangen, wobei das Erz bis zu einer solchen Höhe im Reaktionsgefäß oberhalb der Einbringstelle für Kohlenstoff und Sauerstoff verflüssigt wird, daß Kohlenstoff nur vollständig oxidiert, d.h. als C0₂, aus dem Reaktionsgefäß entweicht.

Die erfindungsgemäße Verfahrensweise sieht eine Reihe von Maßnahmen vor, die erst im Zusammenwirken die gestellte Aufgabe lösen. So ist es ein wesentlicher Gesichtspunkt des erfindungsgemäßen Verfahrens, daß die zur Reduktion benötigte Kohle ausschließlich von außen in die flüssige Erzsäule eingebracht wird, damit das gebildete C0₂ nicht durch Kontakt mit Kohlenstoff in der Flüssigerzsäule wieder zu CO reagiert, was dann eine Abgasbehandlung und -verwertung erforderlich machen würde. Dies ist auch der Gesichtspunkt, der das erfindungsgemäße Verfahren wesentlich von den bekannten Schmelzreduktionsverfahren unterscheidet. Bei den bekannten Verfahren wird nämlich Erz in Mischung mit Kohle chargiert. Das erfindungsgemäße Verfahren erfordert sowohl bei chargenweisem als auch bei kontinuierlichem Betrieb eine zeitlich abgestimmte Zugabe von Erz, Kohlenstoff und Sauerstoff entsprechend der Stöchiometrie, der Reaktionsgeschwindigkeit und des spezifischen Wärmebedarfs.

Von wesentlicher Bedeutung bei dem erfindungsgemäßen Verfahren ist ferner, wie bzw. wo die Kohle in die Flüssigerzsäule eingebracht wird. Die Kohle muß an einer so hoch über dem Spiegel des sich im Boden des Reaktionsgefäßes ansammelnden schmelzfüssigen Metalls liegenden Stelle eingebracht werden, daß einerseits das Metall möglichst kohlenstoffarm in das Metallschmelzbad gelangt und andererseits kein Kohlenstoff in die Metallschmelze eingebracht wird. Hierdurch wird der Aufwand für eine zusätzliche Frischbehandlung vermieden bzw. vermindert.

Eine weitere Maßnahme von besonderer Bedeutung ist die Wahl der Höhe der Flüssigerzsäule. Diese muß erfindungsgemäß so bemessen werden, daß gebildetes CO beim Aufsteigen durch die Flüssigerzsäule in dem Reaktionsgefäß vollständig zu C0₂ ausreagiert.

Das erfindungsgemäße Verfahren führt zu folgenden Vorteilen:
- Der Energieinhalt des Reduktionsmittels wird bis auf die fühlbare Wärme nahezu vollständig ausgenutzt,
- der Einsatz von preiswertem Reduktionsmittel, wie Feinkohle, ist möglich,
- die Schmelzreduktion läßt sich einstufig ausführen, d. h., es werden zusätzliche Maßnahmen, wie Abgasreinigung, Erzvorreduktion oder Frischen der Metallschmelze, vermieden,
- infolge der Einstufigkeit der Arbeitsweise sind auch Energieaufwand und -verluste niedriger,
- durch entsprechende Bemessung der Erzmischung können unmittelbar Metallegierungen vorbestimmter Zusammensetzung erzeugt werden,
- dabei ergibt sich die Möglichkeit, hochschmelzende Oxyde, z. B. Chromoxyd, auch in fester Form bei Bildung einer Suspension in einer flüssigen Schlackenschmelze bei einer Temperatur von 1600 bis 1800°C sehr schnell zu reduzieren, was sonst bei Direktreduktion im festen Zustand wegen des Sinterns der Beschickung nicht erreichbar ist,
- Möglichkeit der ausschließlichen Verwendung von Primärenergie zur Reduktion.

Grundsätzlich ist es aber auch möglich, einen Teil der Prozeß- und Verlustwärme oder die gesamte Menge durch andere Energiequellen als die Verbrennung des in die Flüssigerzsäule eingebrachten Kohlenstoffs zu erzeugen. Es wird aber bevorzugt, Kohle zur Reduktion und zur Erzeugung der benötigten Wärme einzubringen, am besten durch Einblasen.

Kohle und auch Sauerstoff können in mehreren Höhen, am besten entsprechend dem örtlichen Bedarf zugeführt werden.

In der Zeichnung ist schematisch ein Schachtofen als Reaktionsgefäß dargestellt. Die Gleichungen der darin ablaufenden Reaktionen sind für Eisen als Beispiel angegeben.

## Patentansprüche

Verfahren zur Herstellung von Metallen oder Metallegierungen durch Schmelzreduktion von Erz oder Erzgemischen mit Hilfe von Kohle und/oder Prozeßgas als Reduktionsmittel in einem Reaktionsgefäß, wie einem Konverter oder Schachtofen, wobei das Reduktionsmittel mit Sauerstoff in eine im Reaktionsgefäß erzeugte flüssige Erzsäule eingebracht wird, dadurch gekennzeichnet, daß das Reduktionsmittel und Sauerstoff in einer solchen Höhe oberhalb des sich im Reaktionsgefäß bildenden Metallschmelzbades in die aus einer Mischung aus den der gewünschten Zusammensetzung des fertig legierten Stahls oder einer Stahlvorschmelze entsprechenden Komponenten Eisenerz, Chromerz und Erze oder Oxide anderer Legierungselemente bestehende Erzsäule eingebracht und gemeinsam zumindest teilweise unter Bildung einer Suspension verflüssigt werden, daß die reduzierten nach unten absinkenden Metalltropfen kohlenstoffarm in das Metallschmelzbad gelangen, wobei das Erz bis zu einer solchen Höhe im Reaktionsgefäß oberhalb der Einbringstelle für Kohlenstoff und Sauerstoff verflüssigt wird, daß Kohlenstoff nur vollständig oxidiert, d.h. als C0₂, aus dem Reaktionsgefäß entweicht.

## Claims

Process for the production of metals or metal alloys by fusion reduction of ore or ore mixtures by means of coal and/or process gas as the reducing agent in a reaction vessel, such as a converter or shaft furnace, the reducing agent being introduced together with oxygen into a column of liquid ore generated in the reaction vessel, characterized in that the reducing agent and oxygen are fed at such a level above the bath of molten metal forming in the reaction vessel into the ore column, which consists of a mixture of the components iron ore, chromium ore and ores or oxides of other alloy elements, corresponding to the desired composition of the finished alloy steel or a premelted steel, and liquefied together at least partially with the formation of a suspension, that the reduced metal drops sinking downwards pass at a low carbon content into the bath of molten metal, the ore being liquefied up to such a level in the reaction vessel above the feed point for carbon and oxygen that carbon escapes from the reaction vessel only in the fully oxidized state, i.e. as C02.

## Revendications

Procédé de fabrication de métaux et d'alliages métalliques par réduction par fusion de minerais ou de mélanges de minerais, à l'aide de carbone et/ou de gaz pour opérations chimiques comme réducteurs, dans un réacteur tel que convertisseur ou four à cuve, le réducteur étant introduit avec de l'oxygène dans une colonne de minerai liquide produite dans le réacteur, caractérisé en ce que le réducteur et l'oxygène sont introduits à une hauteur telle au-dessus du bain de fusion du métal en formation dans le réacteur, dans la colonne de minerai constituée par un mélange des composants minerai de fer, minerai de chrome et minerais ou oxydes d'autres composants d'alliage correspondant à la composition souhaitée de l'acier allié final, pour y être liquéfiés ensemble au moins en partie en formant une suspension, que les gouttes de métal réduit s'enfonçant vers le bas sont à faible taux de carbone lorsqu'elles arrivent dans le bain de métal fondu, le minerai étant liquéfié dans le réacteur jusqu'à une hauteur telle au-dessus du point d'introduction du carbone et de l'oxygène que le carbone ne s'échappe du réacteur que totalement oxydé, c'est-à-dire sous la forme de CO₂.
